# FASCICULE DE BREVET EUROPEEN

(11) **EP 2 665 069 B1**
(45) Date de publication et mention de la délivrance du brevet: **01.11.2017**
(21) Numéro de dépôt: 13167582.9
(22) Date de dépôt: 14.05.2013
(51) Int. Cl.: H01B 5/10, H01B 5/00

(54) **Câble de transmission électrique à haute tension**
Hochspannungsstromkabel
High voltage electrical transmission cable

(30) Priorité: 16.05.2012 FR 1254504
(43) Date de publication de la demande: 20.11.2013
(73) Titulaire: Nexans, 92400 Courbevoie (FR)
(72) Inventeur: Kebbabi, Lazhar, 69008 Lyon (FR); Barbeau, Sophie, 69740 Genas (FR)
(74) Mandataire: Peguet, Wilfried

(56) Documents cités:
- EP-A2- 1 220 235
- DE-A1- 4 212 147
- FR-A- 983 459
- US-A- 1 489 402

## Description

La présente invention se rapporte à un câble électrique. Elle s'applique typiquement, mais non exclusivement, aux câbles de transmission électrique à haute tension ou câbles aériens de transport d'énergie, bien connus sous l'anglicisme OHL *"OverHead Lines".*

Plus particulièrement, l'invention concerne un câble électrique apte à réduire l'effet couronne.

Les lignes aériennes sont traditionnellement constituées par des éléments conducteurs nus tendus sur un ensemble approprié de pylônes. Ces lignes sont classiquement destinées au transport de l'énergie électrique sous une haute tension alternative (225 à 800 kV). Chaque conducteur a donc un diamètre de quelques centimètres et peut être composé d'une couche métallique ou, plus fréquemment, de plusieurs fils métalliques assemblés. Le long du conducteur nu, il se manifeste toujours un effet appelé effet couronne. L'effet de couronne se produit en effet sur tous les conducteurs et lignes soumis à une haute tension. Dès que le champ électrique à la surface du conducteur, notamment dépendant des rayons de courbures locaux, devient localement suffisamment grand (i.e. supérieur au champ d'ionisation de l'air humide, de l'ordre de 10kV/cm ; voire supérieur au champ d'ionisation de l'air sec, de l'ordre de 30 kV/cm), l'air s'ionise et forme autour du conducteur une couronne lumineuse.

L'une des conséquences de l'effet couronne est la production de bruit. Toutefois, lorsque le conducteur est sec, le bruit est très limité et il est pratiquement négligeable en ce qui concerne la gêne qu'il engendre. Au contraire, lorsque le conducteur est mouillé, le bruit est beaucoup plus intense et ceci est une source de gêne notable et de désagréments importants pour ceux qui se trouvent ou demeurent au voisinage de ce type de conducteur. En effet, dans ces conditions, la conductibilité de l'air augmente, et de ce fait, il se produit une ionisation plus intense et plus efficace.

L'effet couronne cause également des déperditions d'énergie et peut provoquer des risques sanitaires liés aux rayonnements électromagnétiques, au bruit acoustique et aux pertes de puissance.

Afin de palier à ce problème, une solution consiste à isoler les conducteurs en les revêtant d'une couche de matière plastique isolante, afin de supprimer le contact électrique entre les parties métalliques sous tension et l'air, et en supprimant de cette façon l'effet couronne.

Dans une autre approche, il a été proposé d'augmenter le diamètre du câble. Le document DE 44 24 007 décrit un câble électrique comprenant notamment au moins une couche d'un élément conducteur destinée à conduire l'énergie du câble en configuration opérationnelle, et un élément support formé à partir de fibres de carbone. Ledit élément support entoure ladite couche de l'élément conducteur ou est positionné entre deux couches dudit élément conducteur destinées à conduire l'énergie du câble en configuration opérationnelle. Le fait d'augmenter le diamètre du câble permet de réduire le champ électrique tangentiel et par conséquent, permet de réduire l'effet couronne. Toutefois, ce type de câble présente l'inconvénient d'être soit trop lourd, soit de ne pas réduire assez efficacement l'effet couronne. En outre, la capacité en courant est limitée. Le document FR 983 459 A décrit quant à lui un câble électrique ayant un corps tubulaire comprenant une première couche en matière plastique entourée d'une deuxième couche en fils d'acier augmentant la résistance mécanique du câble.

Le but de l'invention est d'éliminer les inconvénients précités c'est-à-dire de supprimer ou, du moins, de réduire considérablement l'effet couronne, tout en augmentant la capacité en courant.

A cet effet, l'invention a pour objet un câble électrique comprenant au moins un élément de renforcement central s'étendant le long du câble, ledit élément de renforcement étant entouré par au moins un élément électriquement conducteur s'étendant le long du câble, caractérisé en ce que ledit élément de renforcement central est un corps tubulaire. De préférence, ledit élément de renforcement central est directement en contact physique avec ledit élément électriquement conducteur.

La Demanderesse a en effet constaté, de manière surprenante, que le câble selon l'invention permettait de par ses caractéristiques de réduire l'effet couronne, tout en augmentant la capacité en courant.

En effet, par rapport à des câbles OHL traditionnels, le câble selon l'invention présente un diamètre plus grand tout en gardant le même poids. La présence du corps tubulaire permet d'augmenter le diamètre apparent du câble, tout en augmentant de très peu le poids du câble.

Par conséquent, en configuration opérationnelle, le champ électrique superficiel est relativement bas, notamment de l'ordre de 0,5 kV/mm, permettant ainsi de réduire l'effet couronne qui apparaît à partir d'un champ électrique de 3 kV/mm.

D'autre part, étant donné que l'élément électriquement conducteur se trouve sur toute la surface externe du câble, l'échange thermique avec l'air environnant est élevé par rapport aux câbles de l'art antérieur comprenant un revêtement entourant au moins en partie un élément électriquement conducteur, ou par rapport aux câbles de l'art antérieur dont l'élément conducteur n'est pas en surface. Ainsi, le refroidissement de l'élément conducteur est plus important et de ce fait, pour un même dimensionnement, une quantité plus importante de courant peut être transmise par celui-ci.

Dans la présente invention, on entend par « central » un élément de renforcement qui est positionné le plus au centre du câble électrique, en coupe transversale. De préférence, l'élément de renforcement et le ou les éléments électriquement conducteurs sont disposés coaxialement.

Contrairement à l'élément électriquement conducteur du câble électrique, le corps tubulaire selon l'invention n'est pas destiné au transport d'énergie, et n'a pour unique fonction que de supporter le ou les éléments électriquement conducteurs, tout en renforçant le câble électrique.

On entend par « corps tubulaire » un élément en forme de tube, formant un anneau en coupe transversale, dont l'épaisseur est sensiblement constante le long du corps tubulaire.

L'intérieur de ce tube est notamment vide de tout élément. Le centre du câble électrique comporte ainsi un orifice longitudinal.

Ce corps tubulaire permet avantageusement d'améliorer les caractéristiques mécaniques en rupture du câble électrique en répartissant de manière uniforme les efforts mécaniques pouvant être provoqués notamment par la compression du ou des éléments électriquement conducteurs, lors de l'installation du câble électrique de type OHL.

En effet, pour suspendre ce type de câble électrique à un pylône électrique, des accessoires d'ancrage sont nécessaires. Ces accessoires permettent de lier mécaniquement le câble électrique à un pylône électrique sur lequel il doit être installé. De même pour relier deux longueurs de câble électrique selon l'invention, des accessoires de jonction sont utilisés. La pose de ces accessoires s'effectue par compression de ceux-ci notamment sur le ou les éléments électriquement conducteurs.

Le corps tubulaire peut présenter un diamètre intérieur (i.e. diamètre de l'orifice longitudinal) de l'ordre de 5 à 80 mm, et de préférence de 10 à 30 mm.

Selon un premier mode de réalisation, le corps tubulaire peut comprendre une couche d'un matériau métallique, ou en d'autres termes une première couche (i.e. première couche de renforcement) d'un matériau métallique.

Ce matériau métallique peut être choisi parmi l'acier, les alliages d'acier, l'aluminium, les alliages d'aluminium, le cuivre, et les alliages de cuivre, ou une de leurs combinaisons.

De manière préférée, l'aluminium ou les alliages d'aluminium seront utilisés pour ladite première couche, car ils sont plus légers (notamment par rapport à l'acier).

La surface externe de la première couche peut être une surface lisse ou corruguée.

L'épaisseur de la première couche peut être d'au plus 3 mm, de préférence d'au plus 2 mm, et de façon particulièrement préférée compris ente 0,3 et 0,8 mm.

Le poids de la première couche peut aller de 0,05 à 0,2 kg/m, et de préférence est de l'ordre de 0,1 kg/m

Selon un deuxième mode de réalisation, le corps tubulaire peut comprendre une couche d'un matériau non métallique, ou en d'autres termes une deuxième couche (i.e. deuxième couche de renforcement) d'un matériau non métallique.

Ce matériau non métallique peut être choisi parmi parmi les fibres (de préférence des fibres continues), les nanofibres, et les nanotubes, ou un de leurs mélanges.

A titre d'exemple, les fibres (de préférence des fibres continues) peuvent être choisies parmi les fibres de carbone, de verre, d'aramides (Kevlar), de céramiques, de titanes, de tungstène, de graphites, de bore, de poly(p-phenyl-2,6-benzobisoxazole) (Zylon), de basalte, et d'alumine, ou une de leurs combinaison.

De préférence, les nanofibres peuvent être des nanofibres de carbones.

De préférence, les nanotubes peuvent être des nanotubes de carbone.

Dans un mode de réalisation particulier, le matériau de la deuxième couche peut être noyé au moins partiellement dans une matrice organique. Ladite matrice organique peut être par exemple une matrice thermoplastique et/ou thermodurcissable. On préférera utiliser une matrice thermodurcissable, notamment choisie parmi les époxy, les vinyles esters, les polyimides, les polyesters, les cyanates esters, les phénoliques, les bismaléimides, et les polyuréthanes, ou un de leurs mélanges.

L'épaisseur de ladite deuxième couche peut aller de 5 à 50 mm, et son poids peut aller de 0,05 à 0,5 kg/m.

Par ailleurs, cette deuxième couche présente de préférence une section transversale de forme trapézoïdale ou de forme en « Z ».

Selon un troisième mode de réalisation, le corps tubulaire peut comprendre ladite première couche et ladite deuxième couche.

Dans un mode de réalisation particulier de ce troisième mode de réalisation, la deuxième couche entoure avantageusement la première couche. De préférence, la première couche est directement en contact physique avec la deuxième couche.

Concernant l'élément électriquement conducteur de l'invention, il est destiné au transport d'énergie (i.e. transmission électrique à haute tension).

Il peut être de préférence métallique, notamment à base d'aluminium, à savoir soit uniquement en aluminium, soit en alliage d'aluminium tel que par exemple en alliage d'aluminium et de zirconium.

L'aluminium ou l'alliage d'aluminium a l'avantage de présenter un couple conductivité électrique/poids spécifique optimisé de façon significative, notamment par rapport au cuivre.

L'élément électriquement conducteur de l'invention peut être classiquement un assemblage de fils (ou brins) métalliques dont la section transversale peut être de forme ronde ou non, ou une combinaison des deux. Lorsqu'ils ne sont pas de forme ronde, la section transversale de ces fils peut être par exemple de forme trapézoïdale ou de forme en « Z ». Les différents types de forme sont définis dans la norme IEC 62219.

Le câble électrique selon l'invention peut présenter un diamètre apparent (i.e. diamètre extérieur) pouvant aller de 10 à 100 mm.

De préférence, le câble électrique de l'invention ne comprend pas de couche extérieure entourant le ou les élément(s) électriquement conducteur(s).

De ce fait, le ou les éléments électriquement conducteurs sont alors en contact direct avec leur environnement extérieur (e.g. l'air ambiant). Cette absence de couche extérieure autour du ou des éléments conducteurs présente l'avantage de garantir un câble électrique avec une tension de pose la plus faible possible, cette tension de pose étant proportionnelle au poids du câble électrique. En d'autres termes, l'intérêt est d'avoir un câble électrique de type OHL présentant un effort mécanique le plus faible possible, cet effort mécanique étant exercé par le câble sur les deux pylônes entre lesquels il est suspendu. Par conséquent, la portée du câble électrique entre deux pylônes électriques peut aller jusqu'à 500 m, voire même jusqu'à 2000 m.

Le câble électrique de l'invention peut être plus particulièrement un câble de transmission électrique à haute tension, notamment de type ligne aérienne (OHL) à haute tension alternative d'au moins 225kV et pouvant aller jusqu'à 800 kV. Ce type de câble est généralement tendu entre deux pylônes.

Pour une meilleure compréhension de l'invention, la description fera référence au dessin annexé et qui figure uniquement à titre illustratif et non limitatif.

Sur ce dessin, la figure 1 est une vue schématique de section transversale d'un câble convenant pour la présente invention.

Pour des raisons de clarté, seuls les éléments essentiels pour la compréhension de l'invention ont été représentés de manière schématique, et ceci sans respect de l'échelle.

Le câble électrique 10, illustré sur la figure 1, correspond à un câble de transmission électrique à haute tension du type OHL.

Ce câble 10 comprend un corps tubulaire central comprenant :
- une première couche 1 de renforcement, qui n'est pas destinée à conduire l'énergie, et
- une deuxième couche 2 de renforcement,
la première couche 1 étant entourée par la deuxième couche 2.

Ledit câble électrique 10 comprend en outre un élément électriquement conducteur 3, destiné à transporter l'énergie électrique, entourant la deuxième couche 2 de renforcement.

L'élément électriquement conducteur 3 est directement en contact physique avec la deuxième couche 2 de renforcement, la deuxième couche 2 étant elle-même directement en contact physique avec la première couche 1 de renforcement.

La première couche 1 de renforcement peut être obtenue à partir d'une bande de métal transformée en tube avec une fente longitudinale par un outil de formage. Puis, la fente longitudinale est soudée, notamment à l'aide d'un dispositif de soudage au laser ou d'un dispositif de soudage à l'arc électrique sous gaz protecteur, après mise en contact et maintien des bords de soudure de ladite bande. Le diamètre du tube formé peut être ensuite rétreint (diminution de la section transversale du tube) par des techniques bien connues de l'homme du métier.

La deuxième couche 2 de renforcement comprend une pluralité de brins de fibre de carbone enrobés dans une matrice thermodurcissable de type époxy, de manière à former une section transversale de forme trapézoïdale.

L'élément électriquement conducteur 3 est dans cet exemple un assemblage de brins en alliage d'aluminium et de zirconium dont la section transversale de chaque brin est de forme trapézoïdale, ces brins étant torsadés entre eux. Ledit élément électriquement conducteur n'est donc aucunement étanche à l'environnement extérieur, et les brins qui le constituent s'écartent d'ailleurs sous l'effet de la chaleur du fait de la dilation thermique de l'élément conducteur.

Le câble de la figure 1 ne comporte en outre pas de gaine extérieure. L'élément électriquement conducteur 3 est ainsi laisser directement au contact de son environnement extérieur (i.e. l'air ambiant). En configuration opérationnelle du câble électrique, une fois le câble suspendu entre deux pylônes électriques, l'absence de gaine extérieure permet avantageusement d'augmenter la portée dudit câble entre deux pylônes électriques et d'obtenir un meilleur refroidissement du câble.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Câble électrique (10) comprenant au moins un élément de renforcement central (1, 2) s'étendant le long du câble, ledit élément de renforcement étant entouré par au moins un élément électriquement conducteur (3) s'étendant le long du câble, ledit élément de renforcement central (1, 2) étant un corps tubulaire comprenant une première couche (1) d'un matériau métallique et une deuxième couche (2) d'un matériau non métallique, **caractérisé en ce que** la deuxième couche (2) entoure la première couche (1).

2. Câble selon la revendication 1, **caractérisé en ce que** le matériau métallique est choisi parmi l'acier, les alliages d'acier, l'aluminium, les alliages d'aluminium, le cuivre, et les alliages de cuivre, ou une de leurs combinaisons.

3. Câble selon la revendication 1 ou 2, **caractérisé en ce que** la surface externe de la première couche (1) d'un matériau métallique est lisse ou corruguée.

4. Câble selon l'une quelconque des revendications précédentes, **caractérisé en ce que** le matériau non métallique est choisi parmi les fibres, les nanofibres, et les nanotubes, ou un de leurs mélanges.

5. Câble selon la revendication 4, **caractérisé en ce que** les fibres sont choisies parmi des fibres de carbone, de verre, d'aramides, de céramiques, de titanes, de tungstène, de graphites, de bore, de poly(p-phenyl-2,6-benzobisoxazole), de basalte, et d'alumine, ou une de leurs combinaison.

6. Câble selon la revendication 4, **caractérisé en ce que** les nanofibres sont des nanofibres de carbones.

7. Câble selon la revendication 4, **caractérisé en ce que** les nanotubes sont des nanotubes de carbone.

8. Câble selon l'une quelconque des revendications précédentes, **caractérisé en ce que** le matériau de la deuxième couche (2) d'un matériau non métallique est noyé au moins partiellement dans une matrice organique.

9. Câble selon l'une des revendications précédentes, **caractérisé en ce que** l'élément électriquement conducteur (3) comprend un assemblage de brins dont la section transversale de chaque brin est de forme trapézoïdale ou de forme en « Z ».

10. Câble selon l'une quelconque des revendications précédentes, **caractérisé en ce que** l'élément électriquement conducteur (3) est à base d'aluminium.

11. Câble selon l'une quelconque des revendications précédentes, **caractérisé en ce que** le câble électrique (10) ne comprend pas de couche extérieure entourant le ou les élément(s) électriquement conducteur(s) (3).

12. Câble selon l'une quelconque des revendications précédentes, **caractérisé en ce qu'**il est un câble de transmission électrique à haute tension.

## Patentansprüche

1. Elektrisches Kabel (10), umfassend mindestens ein zentrales Verstärkungselement (1, 2), das sich entlang dem Kabel erstreckt, wobei das Verstärkungselement von mindestens einem elektrisch leitenden Element (3) umgeben ist, das sich entlang dem Kabel erstreckt, wobei das zentrale Verstärkungselement (1, 2) ein rohrförmiger Körper ist, umfassend eine erste Schicht (1) aus einem metallischen Material und eine zweite Schicht (2) aus einem nicht metallischen Material, **dadurch gekennzeichnet, dass** die zweite Schicht (2) die erste Schicht (1) umgibt.

2. Kabel nach Anspruch 1, **dadurch gekennzeichnet, dass** das metallische Material ausgewählt ist aus Stahl, Stahllegierungen, Aluminium, Aluminiumlegierungen, Kupfer und Kupferlegierungen oder einer ihrer Kombinationen.

3. Kabel nach Anspruch 1 oder 2, **dadurch gekennzeichnet, dass** die äußere Oberfläche der ersten Schicht (1) aus einem metallischen Material glatt oder gewellt ist.

4. Kabel nach einem der vorhergehenden Ansprüche, **dadurch gekennzeichnet, dass** das nicht metallische Material ausgewählt ist aus Fasern, Nanofasern, Nanoröhrchen oder einer ihrer Mischungen.

5. Kabel nach Anspruch 4, **dadurch gekennzeichnet, dass** die Fasern ausgewählt sind aus Kohlefasern, Glas, Aramiden, Keramiken, Titanen, Wolfram, Graphiten, Bor, Poly(p-phenyl-2,6-benzobisoxazol), Basalt, Aluminium oder einer ihrer Kombinationen.

6. Kabel nach Anspruch 4, **dadurch gekennzeichnet, dass** die Nanofasern Kohlenstoffnanofasern sind.

7. Kabel nach Anspruch 4, **dadurch gekennzeichnet, dass** die Nanoröhrchen Kohlenstoffnanoröhrchen sind.

8. Kabel nach einem der vorhergehenden Ansprüche, **dadurch gekennzeichnet, dass** das Material der zweiten Schicht (2) aus einem nicht metallischen Material mindestens teilweise in eine organische Matrix getaucht ist.

9. Kabel nach einem der vorhergehenden Ansprüche, **dadurch gekennzeichnet, dass** das elektrisch leitende Element (3) einen Zusammenbau von Fäden umfasst, wobei der Querschnitt von jeder Faser trapezförmig oder Z-förmig ist.

10. Kabel nach einem beliebigen der vorhergehenden Ansprüche, **dadurch gekennzeichnet, dass** das elektrisch leitende Material (3) auf Aluminium basiert.

11. Kabel nach einem beliebigen der vorhergehenden Ansprüche, **dadurch gekennzeichnet, dass** das elektrische Kabel (10) keine äußere Schicht umfasst, die das oder die elektrisch leitende(n) Element(e) (3) umgibt.

12. Kabel nach einem beliebigen der vorhergehenden Ansprüche, **dadurch gekennzeichnet, dass** es sich um ein Kabel zur elektrischen Übertragung mit Hochspannung handelt.

## Claims

1. Electric cable (10) comprising at least one central reinforcing member (1,2) extending along the cable, said reinforcing member being surrounded by at least one electrically conductive member (3) extending along the cable, said central reinforcing member (1, 2) being a tubular body comprising a first layer (1) of metal material and a second layer (2) of non-metal material, **characterized in that** the second layer (2) surrounds the first layer (1).

2. The cable according to claim 1, **characterized in that** the metal material is selected from among steel, steel alloys, aluminium, aluminium alloys, copper and copper alloys, or one of the combinations thereof.

3. The cable according to claim 1 or 2, **characterized in that** the outer surface of the first layer (1) in metal material is smooth or corrugated.

4. The cable according to any of the preceding claims, **characterized in that** the non-metal material is selected from among fibres, nanofibers and nanotubes, or one of the mixtures thereof.

5. The cable according to claim 4, **characterized in that** the fibres are selected from among carbon, glass, aramid, ceramic, titanium, tungsten, graphite, boron, poly(p-phenyl)-2,6-benzobisoxazole), basalt, aluminium oxide or one of the combinations thereof.

6. The cable according to claim 4, **characterized in that** the nanofibers are carbon nanofibers.

7. The cable according to claim 4, **characterized in that** the nanotubes are carbon nanotubes.

8. The cable according to any of the preceding claims, **characterized in that** the material of the second layer (2) in non-metal material is at least partly embedded in an organic matrix.

9. The cable according to one of the preceding claims, **characterized in that** the electrically conductive member (3) comprises an assembly of strands, the cross-section of each strand being of trapezoidal shape or Z-shaped.

10. The cable according to any of the preceding claims, **characterized in that** the electrically conductive member (3) is aluminium-based.

11. The cable according to any of the preceding claims, **characterized in that** the electric cable (10) does not comprise an outer layer surrounding the electrically conductive member(s) (3).

12. The cable according to any of the preceding claims, **characterized in that** it is a high-voltage electric power transmission cable.
